# EUROPÄISCHE PATENTSCHRIFT

(11) **EP 0 614 712 B1**
(45) Veröffentlichungstag und Bekanntmachung des Hinweises auf die Patenterteilung: **02.06.1999**
(21) Anmeldenummer: 94103457.1
(22) Anmeldetag: 08.03.1994
(51) Int. Cl.: B21H 7/18, B21C 37/15

(54) **Verfahren zur Herstellung von Flintenläufen**
Method for producing smooth bore guns
Procédé pour la fabrication des fusils non rayés

(30) Priorität: 12.03.1993 DE 4307775
(43) Veröffentlichungstag der Anmeldung: 14.09.1994
(73) Patentinhaber: Dynamit Nobel GmbH Explosivstoff- und Systemtechnik, 53840 Troisdorf (DE)
(72) Erfinder: Stein, Bernd, D-53119 Bonn (DE); Zimmermann, Willi, D-53757 St. Augustin (DE)
(74) Vertreter: Schulz, Wilfried, Dipl.-Ing.

(56) Entgegenhaltungen:
- DE-A- 2 420 014
- DE-C- 768 149
- FR-A- 1 499 906
- LU-A- 32 982

## Beschreibung

Die Erfindung betrifft ein Verfahren zur Herstellung von Flintenläufen.

Es ist bekannt, Flinten- bzw. Gewehrläufe in verschiedenen Arbeitsschritten herzustellen. Als erster Schritt wird in einen Rundstab ein Lauf gebohrt. Anschließend wird das Rohr kaltverfestigt, d. h. die äußere Oberfläche wird einer hämmernden Bearbeitung unterzogen. In weiteren Arbeitsschritten wird die Innenfläche des Rohres gehont und das Rohr von außen teilweise überdreht bzw. einer Schleifbearbeitung unterzogen und auf die nötige Länge gebracht. Weiterhin wird bei Flintenläufen in der Regel noch die Mündung mit einem Choke" (Würgebohrung) versehen, d. h. einer Verringerung des Durchmessers des Laufs an der Mündung.

Da bei diesem bekannten Herstellungsverfahren eine Vielzahl an verschiedenen Arbeitsschritten erforderlich ist, ist dieses Verfahren sehr aufwendig und mit hohen Produktionskosten verbunden.

Die DE-A-24 20 014 beschreibt eine Vorrichtung zur Herstellung von hochfesten Rohren, wobei ein Rundrohr als Rohteil mittels eines an sich bekannten Drückwalz-Verfahrens bearbeitet wird, derart,
a) daß in das Rundrohr ein Dorn eines Drückwalz-Werkzeugs eingeschoben wird wobei der Außendurchmesser des Dorns dem Innendurchmesser des gewünschten fertigen Rohres entspricht,
b) daß mit bekannten Drückrollen bzw. Drückwalzen spezieller Geometrie das Rundrohr verdichtet, die Wanddicke reduziert, die Länge vergrößert und dabei die Außenkontur des Rohres gefertigt wird, und
c) daß nach dem Drückwalzen das fertige Rohr partiell überdreht und abgelängt wird.

Anwendungsgebiete liegen bei der Herstellung von mit Riefen versehenen Teilen für mechanische Übertragungselemente oder von mit Zügen versehenen Rohren für Läufe von leichten Feuerwaffen.

Flintenläufe unterscheiden sich grundlegend von den Läufen leichter Feuerwaffen wie Pistolen oder Revolver. Flintenläufe haben z. B. immer einen glatten Lauf ohne Züge.

In der LU-A-32 982 ist ein nahtlos gezogenes Stahlrohr beschrieben, in welches in beliebigen Rohrlängen mittels spanlosem Verfahren das Schußwaffenprofil eingebracht wird. Die Rohre werden mittels Hämmermaschinen in einem Arbeitsgang so reduziert, daß das für den Schußwaffenlauf erforderliche Verhältnis von Durchmesser zu Wandstärke erreicht wird. Der Lauf weist hier Läufe und Züge in Form von Riefen auf.

Der Erfindung liegt die Aufgabe zugrunde, ein Verfahren zur Herstellung von Flintenläufen anzugeben, welches mit wenigen Arbeitsschritten auskommt und dadurch kostengünstiger ist.

Diese Aufgabe wird erfindungemäß dadurch gelöst, daß ein Rundrohr als Rohteil mittels eines an sich bekannten Drückwalz-Verfahrens bearbeitet wird, daß in das Rundrohr ein Dorn eines Drückwalz-Werkzeugs mit einer polierten und glatten Oberfläche eingeschoben wird, wobei der Außendurchmesser des Dorns dem Innendurchmesser des gewünschten fertigen Rohres entspricht und der Dorn an seinem äußeren Ende eine Abschrägung aufweist, die dem Choke" an der Mündung eines Flintenlaufs entspricht, daß mit bekannten Drückrollen bzw. Drückwalzen spezieller Geometrie das Rundrohr verdichtet, die Wanddicke reduziert, die Länge vergrößert und dabei die Außenkontur des Rohres gefertigt wird und daß nach dem Drückwalzen das fertige Rohr partiell überdreht und abgelängt wird.

Unter Drückwalzen wird ein Umformverfahren zur Verringerung der Wanddicke von zylindrischen Hohlkörpern verstanden. Im Zusammenwirken mit der Druckform walzt sich die Wandung des Hohlkörpers auf einer Schraubenlinie ab und bewirkt so eine Reckung des Werkstücks in Richtung der Werkstückachse (siehe Lueger Lexikon der Technik, Rowohlt Taschenbuch-Verlag, 1971).

Die Bearbeitung der Rundrohre mit dem an sich bekannten Drückwalz-Verfahren hat den Vorteil der geringen Anzahl an Arbeitsschritten. Ferner entsteht durch das Drückwalzen eine gleichmäßigere Kaltverfestigung des Werkstoffes, wodurch gleichmäßigere Festigkeiten erzielbar sind. Ein weiterer Vorteil ist, daß im gleichen Teil partiell verschiedene Festigkeiten erreicht werden können. Außerdem besitzen drückgewalzte Teile einen besonders günstigen gestreckten Faserverlauf, so daß eine höhere Lebensdauer der hergestellten hochfesten Rohre gegeben ist.

Die Außenoberfläche der Rohre wird während des Drückwalz-Verfahrens ohne weitere Nacharbeit hergestellt. Sie ist stark verdichtet und weist eine geringe Rauhtiefe auf. Die Oberfläche ist somit weniger empfindlich gegen Stöße und ist weitaus weniger korrosionsanfällig. Die Rohre weisen verfahrensbedingt außerordentlich enge Masstoleranzen auf.

Als einer der letzten Arbeitsschritte muß lediglich das Patronenlager gebohrt bzw. ausgedreht werden. Die Herstellungskosten von Flintenläufen lassen sich durch das erfindungsgemäße Verfahren erheblich senken.

Erfindungsgemäß weist der Dorn eine polierte Oberfläche auf. Hierdurch erübrigt sich ein nachgeschalteter Honvorgang.

Zur Einsparung eines weiteren zusätzlichen Arbeitsschrittes bei der Herstellung von Flintenläufen weist der Dorn an seinem äußeren Ende eine definierte Abschrägung auf, die dem Choke an der Mündung des Flintenlaufs entspricht. Dieser Choke ist eine Verringerung des Durchmessers des Laufs an der Mündung.

Nachfolgend wird die Erfindung anhand von Zeichnungen näher erläutert. Es zeigt:
- Fig. 1: eine Vorrichtung zur Herstellung von Flintenläufen inklusive "Choke";
- Fig. 2: zwei nachgeschaltete Arbeitsschritte zur Herstellung von Flintenläufen;

Fig. 1 zeigt schematisiert eine Vorrichtung (Drückwalz-Werkzeug 3) zur Herstellung von Rohren, wie Flintenläufen. An einer Spindel 8 mit einem Mitnehmer 9 ist ein zylindrischer Dorn 2 eingespannt, der sich mit der Drehzahl der Spindel 8 in Pfeilrichtung dreht. Der Außendurchmesser des Dorns 2 enspricht dem Innendurchmesser des fertigen Laufrohres. An seinem der Spindel 8 abgewandten Ende weist der Dorn 2 eine Abschrägung 5 auf, die in einen im Durchmesser reduzierten zylinderförmigen Endabschnitt 10 des Dorns 2 übergeht. Diese Durchmesserreduzierung, auch "Choke" genannt, ist in der Regel an der Mündung eines Flintenlaufs erforderlich.

Auf dem Dorn 2 ist ein Rundrohr 1 aufgeschoben, welches den Rohling des zu fertigenden Flintenlaufs darstellt. Das Rundrohr 1 - auch Rohr genannt - wird zu Beginn des Drückwalz-Vorganges durch die axiale Vorwärtsbewegung der Drückrollen 4 (siehe Pfeile) in Richtung Spindel 8 geschoben. Dadurch verkrallt sich das Rohr 1 an seiner zur Spindel 8 gewandten Stirnseite mit dem dort angeordneten Mitnehmer 9, der aus einzelnen Erhebungen besteht. Dies hat zur Folge, daß das Rohr 1 sich zusammen mit dem Dorn 2 dreht.

Auf dem Rohr 1 liegen drei Drückrollen bzw. Drückwalzen 4 auf, die in einem definierten achsialen Versatz zueinander senkrecht zur Achse 11 des Rohrs 1 bzw. des Dorns 2 angeordnet sind. Die Drückrollen bzw. Drückwalzen 4 werden in Rotation versetzt und drehen sich entgegengesetzt zur Rotationsrichtung der Spindel 8 (siehe Pfeile).

Beim Drückwalzen werden diese Drückrollen bzw. Drückwalzen 4 auf das Rohr 1 gedrückt und langsam in Axialrichtung (siehe Pfeile) des Rohres 1 bzw. des Dorns 2 fortbewegt. Hierdurch wird das Rohr 1 verfestigt und zugleich gestreckt. Durch die Abschrägung 5 an dem der Spindel 8 abgewandten Ende des Dorns 2 kann das Rohr 1 in einem Arbeitsschritt zugleich innen mit einem Konus versehen werden. Hierzu starten die Drückrollen 4 im Bereich des Endabschnitts 10. Die genaue Geometrie des Umformbereichs der Drückrollen bzw. Drückwalzen 4 ist jeweils dem unzuformenden Rundrohr angepaßt.

Zur leichteren Bearbeitung wird der Dorn 2 vor dem Aufschieben des Rohres 1 gefettet.

In der Fig. 2 sind zwei nachfolgende Bearbeitungsschritte zur Herstellung eines Flintenlaufs gezeigt. Fig. 2a zeigt schematisch das partielle Überdrehen und Ablängen des drückgewalzten Rohres 1. Fig. 2b zeigt das Bohren bzw. Ausdrehen eines Patronenlagers.

Zusammenfassend muß gesagt werden, daß mit dem erfindungsgemäßen Verfahren die Zahl der Arbeitsschritte bei der Herstellung eines Flintenlaufs wesentlich verringert ist, so daß eine kostengünstigere Fertigung ermöglicht ist. Materialfehler im Rundrohr 1 würden beim Drückwalzen sofort bemerkt werden, so daß mit diesem Verfahren auch die Qualität des hergestellten Rohres verbessert ist.

## Patentansprüche

1. Verfahren zur Herstellung von Flintenläufen, wobei ein Rundrohr (1) als Rohteil mittels eines Drückwalz-Verfahrens bearbeitet wird, derart,
a) daß in das Rundrohr (1) ein Dorn (2) eines Drückwalz-Werkzeugs (3) mit einer polierten und glatten Oberfläche eingeschoben wird, wobei der Außendurchmesser des Dorns (2) dem Innendurchmesser des gewünschten fertigen Rohres entspricht und der Dorn (2) an seinem äußeren Ende eine Abschrägung (5) aufweist, die dem Choke" an der Mündung eines Flintenlaufs entspricht,
b) daß mit Drückrollen bzw. Drückwalzen (4) spezieller Geometrie das Rundrohr (1) verdichtet, die Wanddicke reduziert, die Länge vergrößert und dabei die Außenkontur des Rohres (1) gefertigt wird und
c) daß nach dem Drückwalzen das fertige Rohr (1) partiell überdreht und abgelängt wird.

## Claims

1. Method for the manufacture of barrels of smooth bore guns, with a round barrel (1) being processed as rough part by means of a press-rolling method in such a way that
a) a mandrel (2) of a press-rolling tool (3) with a polished and smooth surface is pushed into the round barrel (1), with the outer diameter of the mandrel (2) corresponding to the inner diameter of the desired finished barrel, and the mandrel (2) having at its outer end a bevelling (5) which corresponds to the "choke" at the opening of a barrel of a smooth bore gun,
b) by means of press rollers (4) of specific geometry, the round barrel (1) is compressed, the wall thickness is reduced, the length is increased and, in the process, the outer contour of the barrel (1) is established, and
c) after the press-rolling the finished barrel (1) is partially rotated and cut to length.

## Revendications

1. Procédé de fabrication de canons de fusil selon lequel un tube rond (1), en tant qu'ébauche, est façonné de la manière suivante par un procédé de fluotournage
a) on introduit à l'intérieur du tube rond (1) un mandrin (2) d'un outil de fluotournage (3) qui présente une surface lisse, polie, le diamètre extérieur du mandrin (2) correspondant au diamètre intérieur souhaité du tube fini et le mandrin (2) comportant à son extrémité extérieure un surface inclinée qui correspond au choke-bore prévu à l'embouchure d'un canon de fusil,
b) on applique une pression sur le tube rond (1) à l'aide de galets ou de rouleaux de fluotournage (4) présentant une géométrie particulière, on réduit l'épaisseur de paroi, on augmente la longueur et on façonne ainsi la forme extérieure du tube (1) et
c) après le fluotournage on procède à un tournage partiel du tube fini (1) et on le coupe à la longueur.
